# EUROPÄISCHE PATENTSCHRIFT

(11) **EP 4 419 304 B1**
(45) Veröffentlichungstag und Bekanntmachung des Hinweises auf die Patenterteilung: **24.06.2026**
(21) Anmeldenummer: 22802954.2
(22) Anmeldetag: 14.10.2022
(51) Int. Cl.: B27N 3/02, B27K 3/02, B27K 3/08, B27K 5/00, B27K 5/02, B27N 3/04, B27N 3/18, B27N 7/00, B27N 9/00, B30B 5/06, B27N 3/24

(54) **VERFAHREN ZUR HERSTELLUNG EINER HOLZWERKSTOFFPLATTE UND HOLZWERKSTOFFPLATTEN-HERSTELLVORRICHTUNG**
METHOD FOR PRODUCING A WOOD PANEL AND WOOD PANEL PRODUCTION DEVICE
PROCÉDÉ DE FABRICATION D'UNE PLAQUE EN MATÉRIAU DÉRIVÉ DU BOIS ET DISPOSITIF DE FABRICATION DE PLAQUES EN MATÉRIAU DÉRIVÉ DU BOIS

(30) Priorität: 18.10.2021 EP 21203262
(43) Veröffentlichungstag der Anmeldung: 28.08.2024
(73) Patentinhaber: SWISS KRONO Tec AG, 6004 Luzern (CH)
(72) Erfinder: HASCH, Joachim, 10317 Berlin (DE); KALWA, Nortbert, 32805 Horn-Bad Meinberg (DE); SEIDACK, Georg, 16835 Herzberg (Mark) (DE)
(74) Vertreter: Gramm, Lins & Partner Patent- und Rechtsanwälte PartGmbB
(86) Internationale Anmeldenummer: PCT/EP2022/078655
(87) Internationale Veröffentlichungsnummer: WO 2023/066802

(56) Entgegenhaltungen:
- EP-A1- 2 168 738
- EP-A2- 3 127 670
- EP-A2- 3 388 213
- CN-A- 112 440 347
- US-A1- 2021 189 245

## Beschreibung

Die Erfindung betrifft ein Verfahren zum Herstellen einer Holzwerkstoffplatte gemäß dem Oberbegriff von Anspruch 1. Gemäß einem zweiten Aspekt betrifft die Erfindung betrifft die Erfindung eine Holzwerkstoffplatten-Herstellvorrichtung gemäß dem Oberbegriff von Anspruch 11.

Derartige Verfahren und Holzwerkstoffplatten-Herstellvorrichtungen sind bekannt und dienen dem Herstellen von Holzwerkstoffplatten. Um nachwachsende Rohstoffe wie Holz als Baustoffe einsetzen zu können, wird häufig gefordert, dass diese schwer entflammbar sind.

Die Herstellung schwer entflammbarer Holzwerkstoffplatten ist seit mehreren Jahrzehnten bekannt. Dabei werden die Vorprodukte, beispielsweise Holzspäne, Holzfasern oder Grobspäne, vor dem Herstellen der Vorproduktlage aus den Vorprodukten mit einer flammschutzmittelhaltigen Flüssigkeit behandelt. Das erfolgt durch Besprühen der Vorprodukte in Mischern, Beleimtrommeln (Coils) oder Blow-Lines. Danach werden dann die Vorprodukte auf ein Band gestreut, sodass die zumindest eine Vorproduktlage entsteht. Danach wird die Vorproduktlage zur Holzwerkstoffplatte verpresst.

Nachteilig an diesem Vorgehen ist, dass es zu vergleichsweise viel Ausschuss kommt, da der Gehalt an Flammschutzmittel in der Holzwerkstoffplatte insbesondere zu Beginn der Produktion häufig nicht hoch genug ist.

Die EP 3 388 213 A2**,** die den Oberbegriff des Anspruchs 1 offenbart, beschreibt ein Verfahren zur Herstellung einer schwer entzündbaren und/oder verfestigten Holzfaserplatte. Es erfolgt zunächst ein Anordnen einer zugeschnittenen Holzfaserplatte an einer Bearbeitungsvorrichtung.

Anschließend wird Flammschutzmittel und/oder Verfestigungsmittel auf eine Oberseite der Holzfaserplatte aufgebracht. Das aufgebrachte Mittel wird durch Unterdruck-Anlegen an die Unterseite und/oder durch Überdruck-Anlegen an die Oberseite in die Holzfaserplatte eingesaugt bzw. eingedrückt.

Die EP 3 127 670 A2**,** die den Oberbegriff des Anspruchs 11 offenbart, beschreibt ein Verfahren zum Imprägnieren von Holzfaserplatten, bei Werkstoffplatten auf einer Transportvorrichtung als endloser Strang aufliegen. Der Strang wird kontinuierlich durch eine Imprägnierstation zum Einbringen eines Imprägniermediums von oben in die Holzfaserplatte geführt. Das Imprägniermedium wird mittels einer Vielzahl von Auftragsvorrichtungen, welche mindestens in einer Reihe über die volle Breite der einzelnen Werkstoffplatte oder des kontinuierlichen Werkstoffplattenstrangs angeordnet und individuell ansteuerbar sind, zeitgesteuert während des fortgesetzten Transportierens der einzelnen Werkstoffplatten des Strangs oder des kontinuierlichen Werkstoffplattenstrangs aufgetragen. Die imprägnierten Werkstoffplatten weisen die Imprägnierung nur an den Stellen auf, an denen diese erforderlich ist, um die gewünschten Gebrauchseigenschaften zu erhalten.

Die EP 2168 738 A1 beschreibt ein Verfahren zum Herstellen einer Holzfaserplatte, mit den Schritten: Pressen eines Faservlieses zu einer Roh-Holzfaserplatte, Aufbringen einer wässrigen Flüssigkeit zumindest auf Teile einer Oberseite der Roh-Holzfaserplatte und Anlegen eines Unterdrucks zumindest an Teile der Unterseite mittels eines Saugtischs, so dass die wässrige Flüssigkeit in und/oder durch die Roh-Holzfaserplatte gesogen wird.

Die CN 112440347 A , die den Oberbegriff des Anspruchs 15 offenbart, beschreibt eine Holzwerkstoffplatte, die Magnesiumhydroxid als Flammschutzmittel enthält, dass vor dem Pressen den Spänen zugegeben wird. Der Erfindung liegt die Aufgabe zugrunde, dass Herstellen von schwerentflammbaren Holzwerkstoffplatten zu verbessern.

Die Erfindung löst das Problem durch ein Verfahren mit den Merkmalen von Anspruch 1. Die Erfindung löst das Problem zudem durch eine Holzwerkstoffplatten-Herstellvorrichtung mit den Merkmalen von Anspruch 11. Gemäß einem dritten Aspekt löst die Erfindung das Problem durch eine Holzwerkstoffplatte mit den Merkmalen von Anspruch 15.

Durch das Einbringen des Flammschutzmittels mittels der flammschutzmittelhaltigen Flüssigkeit nach dem Verpressen kann der Gehalt an Flammschutzmittel in der Holzwerkstoffplatte oft mit hoher Prozesssicherheit eingestellt werden. Das vermindert den Ausschuss im Vergleich zu Verfahren nach dem Stand der Technik.

Vorteilhaft an der Erfindung ist zudem, dass der Verbrauch an Flammschutzmittel in der Regel vermindert werden kann. Bei der bekannten Art der Herstellung schwer entflammbarer Holzwerkstoffplatten kommt es beim Besprühen der Vorprodukte sowie beim späteren Transport der besprühten Vorprodukte zum Verlust von Flammschutzmittel. Es kommt häufig zu Verlusten von mehr als 20 % an Flammschutzmittel.

Dies gilt insbesondere für Holzwerkstoffplatten, die nicht aus definierten Deckund Mittelschichten bestehen und die auch separat hergestellt werden. Dort muss das gesamte Holzmaterial, das zur Herstellung der Platte eingesetzt wird, mit Flammschutzmittel behandelt werden. Da die Deckschichten üblicherweise nur 30 bis 40% der Holzwerkstoffplatte ausmachen, werden 60 bis 70% Flammschutzmittel verschwendet. Dies gilt insbesondere für MDFund HDF-Platten.

Vorteilhaft ist auch, dass das Einbringen des Flammschutzmittels in der Regel nicht zu einer Erhöhung des Feuchtegehalts der zerkleinerten Vorprodukte führt. Ein hoher Feuchtegehalt kann in der Presse zu sogenannten Dampfspaltern führen, was unerwünscht ist. Ein Dampfspalter ist ein Bereich, in dem die Holzwerkstoffplatte durch verdampfendes Wasser geplatzt ist.

Auch kann in der Regel auf das Erhöhen des Binderanteils, also des Bindemittelund/oder Leimanteils an der Vorproduktlage, verzichtet werden, wenn Flammschutzmittel eingebracht wird. Viele Binder, beispielsweise polymeres Diphenylmethandiisocyanat, reagieren mit manchen Flammschutzmitteln. Bei Verfahren nach dem Stand der Technik muss daher auch mehr Binder zugegeben werden, wenn Flammschutzmittel verwendet wird, als wenn eine Holzwerkstoffplatte ohne Flammschutzmittel hergestellt wird. Dieser Nachteil entfällt in der Regel beim erfindungsgemäßen Herstellen.

Günstig ist zudem, dass - anders als bei Verfahren nach dem Stand der Technik - eine Pressengeschwindigkeit in der Regel nicht reduziert werden muss. Da beim Stand der Technik das Flammschutzmittel in einer Flüssigkeit vor dem Verpressen eingebracht wird, steigt häufig der Feuchtegehalt der Vorproduktlage. Um Dampfspalter zu verhindern, muss in der Regel die Pressengeschwindigkeit und/oder die Presstemperatur reduziert werden. Das kann bei einem erfindungsgemäßen Verfahren entfallen.

Das erfindungsgemäße Verfahren ist zudem zumindest grundsätzlich von dem Zeitpunkt und dem Ort der Herstellung der Roh-Holzwerkstoffplatte unabhängig durchführbar. So ist es möglich, bereits produzierte, nicht schwerentflammbare Roh-Holzwerkstoffplatten, nachträglich schwerentflammbar zu machen. Insbesondere wird das Flammschutzmittel auf die bereits verpresste Roh-Holzwerkstoffplatte aufgebracht. So ist es möglich und gemäß einer bevorzugten Ausführungsform der Erfindung vorgesehen, dass die Roh-Holzwerkstoffplatte nach dem Pressen für längere Zeit, insbesondere zumindest eine Minute, insbesondere zumindest 10 Minuten, gelagert und/oder bewegt wird, bevor die flammschutzmittelhaltige Flüssigkeit aufgebracht wird. Beispielsweise werden die Roh-Holzwerkstoffplatten in einem Kühlsternwender gelagert Das erlaubt eine flexible Produktion von schwerentflammbaren Holzwerkstoffplatten, insbesondere auch in geringen Mengen. Es ist aber auch möglich und von der Erfindung umfasst, dass die Flüssigkeits-Aufbringvorrichtung in der Nähe der Presse angeordnet ist. Vorzugsweise beträgt ein Abstand zwischen der Flüssigkeits-Aufbringvorrichtung und der Presse höchstens 100 m, bzw. höchstens 50 m, insbesondere höchstens 30 m.

Im Rahmen der vorliegenden Beschreibung wird unter einer Roh-Holzwerkstoffplatte insbesondere eine Platte aus einem Holzwerkstoff verstanden, die durch Einbringen des Flammschutzmittels zu einer Holzwerkstoffplatte verarbeitet werden kann.

Unter dem Aufbringen der Flüssigkeit wird insbesondere verstanden, dass die Flüssigkeit in Kontakt mit der ersten Seitenfläche gebracht wird. Dabei bildet sich vorzugsweise ein Flüssigkeitsfilm auf der Seitenfläche.

Unter der Randzone wird ein Bereich der Roh-Holzwerkstoffplatte verstanden, der einerseits durch eine Seitenfläche begrenzt ist und sich andererseits nicht bis zur Mitte der Holzwerkstoffplatte erstreckt. Unter dem Merkmal, dass die Flüssigkeit in die Randzone gesaugt wird, ist insbesondere zu verstehen, dass es möglich, nicht aber notwendig ist, dass die Flüssigkeit ausschließlich in die Randzone gesaugt wird.

Unter dem Aufbringen der Flüssigkeit auf die Roh-Holzwerkstoffplatte wird insbesondere verstanden, dass die Flüssigkeit in Kontakt mit einer Oberfläche der Roh-Holzwerkstoffplatte gebracht wird. Die Flüssigkeit kann von oben oder von unten in Kontakt mit der Roh-Holzwerkstoffplatte gebracht wird.

Gemäß einer bevorzugten Ausführungsform ist die Flüssigkeits-Aufbringvorrichtung zum Aufbringen der Flüssigkeit von unten auf die Roh-Holzwerkstoffplatte ausgebildet und/oder angeordnet.

Günstig ist es in diesem Fall, wenn die Saugvorrichtung zum automatischen Anlegen des Unterdrucks von oben angeordnet ist.

Bei der Roh-Holzwerkstoffplatte handelt es sich beispielsweise um eine mitteldichte Faserplatte (MDF-Platte), eine hochdichte Faserplatte (HDF-Platte), eine Grobspanplatte (OSB-Platte), eine Spanplatte, eine Sperrholzplatte, eine Weichfaserplatte, eine Hartfaserplatte, Biegesperrholzplatte, eine Multiplexplatte, eine Tischlerplatte, eine Stäbchenplatte, eine Leimholzplatte, Faserplatte mit niedriger Rohdichte (LDF-Platte) oder eine Dämmplatte.

Eine Dicke der Holzwerkstoffplatte beträgt vorzugsweise zumindest 6 mm, insbesondere zumindest 10 mm, besonders bevorzugt zumindest 15 mm, besonders bevorzugt zumindest 20 mm. Alternativ oder zusätzlich beträgt Dicke der Holzwerkstoffplatte vorzugsweise höchstens 50 mm, insbesondere höchstens 30 mm, insbesondere höchstens 28 mm, vorzugsweise höchstens 25 mm.

Die flammschutzmittelhaltige Flüssigkeit enthält ein Flammschutzmittel. Vorzugsweise ist die Flüssigkeit eine wässrige Flüssigkeit. Günstig ist es, wenn das Flammschutzmittel phosphorhaltig ist. Das Flammschutzmittel kann organische und/oder anorganische Phosphorverbindungen aufweisen, beispielsweise Phosphat, Polyphosphat, Phosphonat und/oder ein Guanidinsalz. Es ist möglich, dass das Flammschutzmittel auf Basis von Melamin oder Melaminderivaten, Aluminiumhydroxid oder Alkalisulfaten ist. Bevorzugt ist jedoch, dass der Borgehalt des Flammschutzmittels höchstens ein Gewichtsprozent beträgt. Vorzugsweise ist das Flammschutzmittel ammoniumhaltig.

Die hergestellte Holzwerkstoffplatte ist schwer entflammbar nach DIN EN 13501-1:2010.

Günstig ist es, wenn eine Rohdichte der Roh-Holzwerkstoffplatte und/oder der Holzwerkstoffplatte zumindest 550 kg/Kubikmeter, insbesondere zumindest 600 kg/Kubikmeter beträgt. Vorzugsweise beträgt die Rohdichte der Roh-Holzwerkstoffplatte und/oder der Holzwerkstoffplatte höchstens eine 1000 kg/Kubikmeter, insbesondere höchstens 800 kg/Kubikmeter. Es kann aber auch günstig sein, wenn die Rohdichte der Roh-Holzwerkstoffplatten unter 350 kg/Kubikmeter liegt, beispielsweise unter 300 kg/Kubikmeter. Das ist insbesondere dann der Fall, wenn die Roh-Holzwerkstoffplatte eine Dämmstoffplatte ist.

Das Aufbringen der flammschutzmittelhaltigen Flüssigkeit und/oder das Anlegen des Unterdrucks können jeweils sowohl bei sich bewegender als auch bei ruhender Roh-Holzwerkstoffplatte erfolgen.

Vorzugsweise wird der Überdruck lokal angelegt und die flammschutzmittelhaltige Flüssigkeit im Bereich des Überdrucks eingebracht. Unter dem lokalen Anlegen des Überdrucks wird verstanden, dass der Überdruck nicht an der gesamten Fläche der Holzwerkstoffplatte angelegt wird. Beispielsweise ist die Fläche, an die der Überdruck angelegt wird, kleiner als die Hälfte der gesamten Fläche der Holzwerkstoffplatte.

Vorzugsweise wird ein Applikator an die Roh-Holzwerkstoffplatte gedrückt, sodass zwischen dem Applikator und der Roh-Holzwerkstoffplatte ein Einbringraum gebildet wird, der von einer Dichtung des Applikators abgedichtet wird. Auf diese Weise wird ein Leckstrom an Druckfluid, mittels dem ein Druck im Einbringraum aufgebaut wird, vermindert.

Der Applikator ist vorzugsweise ein Teil der Flüssigkeits-Aufbringvorrichtung.

Um die Dichtwirkung aufrechtzuerhalten, wird der Applikator gegen die Roh-Holzwerkstoffplatte gedrückt. Das erfolgt vorzugsweise von unten. Alternativ wird der Applikator von oben gegen die Roh-Holzwerkstoffplatte gedrückt.

Vorzugsweise wird die flammschutzmittelhaltige Flüssigkeit in den Einbringraum eingepresst oder eingebracht. Günstig ist es, wenn die flammschutzmittelhaltige Flüssigkeit beim Einpressen zumindest die Hälfte, vorzugsweise zumindest 75% des Volumens des Einbringraums ausfüllt. Auf diese Weise wird das Gasvolumen im Einbringraum klein gehalten und der Einbringdruck im Einbringraum zum Einpressen kann schnell auf-und abgebaut werden. Nach dem Einpressen der flammschutzmittelhaltigen Flüssigkeit in den Einbringraum und damit in die Roh-Holzwerkstoffplatte wird der Einbringdruck verringert, insbesondere auf Umgebungsdruck.

Vorzugsweise wird der Applikator nach dem Vermindern des Einbringdrucks relativ zur Roh-Holzwerkstoffplatte bewegt. Danach wird der Applikator erneut an die Roh-Holzwerkstoffplatte gedrückt und weitere flammschutzmittelhaltige Flüssigkeit in den Einbringraum eingedrückt. Danach wird der Einbringdruck vermindert und die Schritte wiederholt, bis die Roh-Holzwerkstoffplatte an allen vorgegebenen Flächen mit Flammschutzmittel versehen ist.

Um das Einbringen der flammschutzmittelhaltigen Flüssigkeit in die Roh-Holzwerkstoffplatte zu erleichtern, wird, vorzugsweise von oben, alternativ von unten, ein Unterdruck an die Roh-Holzwerkstoffplatte angelegt. Das erfolgt vorzugsweise in dem Bereich, in dem von der anderen Seite der Roh-Holzwerkstoffplatte ein Überdruck angelegt wird. In anderen Worten wird ein Unterdruck an eine Seitenfläche angelegt, die einer Druckfläche entspricht, an der die flammschutzmittelhaltige Flüssigkeit eingepresst wird. Das Anlegen des Unterdrucks erfolgt mittels der Saugvorrichtung.

Es ist möglich, nicht aber notwendig, dass der Applikator beim Einpressen der flammschutzmittelhaltigen Flüssigkeit relativ zur Roh-Holzwerkstoffplatte bewegt wird. Es auch möglich, dass die Roh-Holzwerkstoffplatte und der Applikator gleich bewegt werden, sodass der Applikator relativ zur Roh-Holzwerkstoffplatte ruht, aber im Raum bewegt wird.

Vorzugsweise besitzt die Saugvorrichtung eine automatisch an einem vorgebbaren Ort positionierbare Saugglocke. Die Saugvorrichtung vorzugsweise ausgebildet zum Anordnen der Saugglocke stets gegenüber dem Applikator. Dazu wird ein Antrieb der Saugglocke, der auch als Positionierantrieb bezeichnet werden kann, von einer Steuereinheit der Holzwerkstoffplatten-Herstellvorrichtung sprechend angesteuert. Unter einer Saugglocke wird ein Bauteil verstanden, das, wenn es an der Roh-Holzwerkstoffplatte anliegt, einen abgedichteten Hohlraum ausbildet, an den der Unterdruck angelegt werden kann. Es ist möglich, nicht aber notwendig, dass die Wände der Saugglocke elastisch, insbesondere entropieelastisch sind, sie können aber auch starr sein. Vorzugsweise besitzt die Saugglocke eine Dichtung, mit der sie an die Holzwerkstoffplatte anliegt.

Der Unterdruck wird so angelegt, dass eine Innen-Konzentration an Flammschutzmittel in einem inneren Dicken-Quintil einer Dickenausdehnung von der ersten Seitenfläche zur zweiten Seitenfläche der Holzwerkstoffplatte höchstens das 0,7-fache einer Außen-Konzentration in einem ersten äußersten Dicken-Quintil, das sich bis zur ersten Seitenfläche erstreckt, beträgt. Günstig ist es, wenn die Innen-Konzentration höchstens das 0,6-fache, vorzugsweise das 0,5-fache, besonders bevorzugt das 0,4-fache, insbesondere das 0,3 -fache, besonders bevorzugt das 0,2-fache, beispielsweise höchstens das 0,1-fache der Außen-Konzentration beträgt.

Zum Bestimmen der Innen-Konzentration an Flammschutzmittel wird zunächst ein Quader, dessen Grundfläche die Abmessungen 5 cm mal 5 cm hat, aus der Holzwerkstoffplatte herausgeschnitten. Die Grundfläche verläuft parallel zur ersten Seitenfläche. Nachfolgend werden beidseitig jeweils Scheiben parallel zur Seitenfläche abgeschnitten, deren Dicke jeweils das 0,2-fache der Dicke der Holzwerkstoffplatte beträgt. An der so erhaltenen Probe wird die Masse an Flammschutzmittel bestimmt und durch die Gesamtmasse der Probe geteilt. Das ergibt die Innen-Konzentration.

Die Außen-Konzentrationen ergibt sich durch Analyse des Materials einer Scheibe der Dicke des 0,2-fachen der Dicke der Holzwerkstoffplatte, wobei eine Seite der Scheibe die erste Seitenfläche ist.

Wenn die Holzwerkstoffplatte eine Grobspanplatte (OSB-Platte) ist, ist die Konzentration an Flammschutzmittel in zumindest einer Deckschicht zumindest 65% höher, vorzugsweise zumindest 50% höher, insbesondere zumindest 100% höher, als die Konzentration an Flammschutzmittel in einer Mittelschicht. Die Mittelschicht ist zwischen den beiden Deckschichten angeordnet. Die Deckschicht entsteht aus einer Lage an Vorprodukten, die getrennt von einer anderen Lage gestreut wurde, aus der beim Verpressen die Mittelschicht entsteht.

Günstig ist es, wenn das Aufbringen der Flüssigkeit so erfolgt, dass die Randzone von zumindest 80%, insbesondere zumindest 90%, eines Seitenflächen-Flächeninhalts der Holzwerkstoffplatte Flammschutzmittel enthält. Hierunter ist in anderen Worten zu verstehen, dass höchstens 10% der Holzwerkstoffplatte in ihrer Randzone kein Flammschutzmittel enthält. Das vermindert die Menge an Werkstoffplatte, die verworfen werden muss, da sie nicht hinreichend viel Flammschutzmittel enthält.

Insbesondere wird das Flammschutzmittel auch außerhalb des Randbereichs der Holzwerkstoffplatte eingebracht. Der Randbereich umfasst alle Punkte der Holzwerkstoffplatte, deren Abstand zur Kante der Holzwerkstoffplatte höchstens 10 cm beträgt.

Das Aufbringen der Flüssigkeit kann ein Aufsprühen, Aufspülen, Aufstreichen, Aufrollen, Aufgießen oder sonstiges Auftragen sein. Das Aufsprühen kann beispielsweise mittels Überdruck erfolgen, wobei die Flüssigkeit durch eine Düse gepresst wird. Alternativ kann das Aufsprühen durch Zerstäuben erfolgen. Insbesondere kann die Flüssigkeit auf einen sich bewegenden, insbesondere rotierenden oder vibrierenden, Körper aufgebracht werden, sodass sich Tröpfchen bilden.

Günstig ist es, wenn eine Konzentration an Flammschutzmittel in der Flüssigkeit zumindest der Hälfte, insbesondere zumindest 65 %, der Löslichkeit des Flammschutzmittels entspricht. Bei der Temperatur, mit der die Flüssigkeit auf die Roh-Holzwerkstoffplatte auftrifft, hat das Flammschutzmittel eine Löslichkeit, die beispielsweise in Gramm pro Liter gemessen werden kann. Diese Löslichkeit ist die maximale Masse an Flammschutzmittel, die pro Volumeneinheit an Flüssigkeit in Lösung sein kann. Die Konzentration des Flammschutzmittels in der Flüssigkeit beträgt zumindest die Hälfte dieser Löslichkeit. Das führt dazu, dass nur wenig Flüssigkeit auf die Roh-Holzwerkstoffplatte aufgebracht werden muss. In anderen Worten beträgt der Quotient aus Ist-Konzentration nach DIN 1310 des Flammschutzmittels und Löslichkeit zumindest 0,5, insbesondere zumindest 0,65, vorzugsweise zumindest 0,75.

Vorzugsweise beträgt eine Konzentration an Flammschutzmittel in der Flüssigkeit zumindest 30 Gewichtsprozent, insbesondere zumindest 40 Gewichtsprozent, vorzugsweise zumindest 50 Gewichtsprozent, beträgt.

Bei der Flüssigkeit handelt es sich vorzugsweise um eine, insbesondere wässrige, Lösung oder eine, insbesondere wässrige Suspension.

Vorzugsweise enthält die Flüssigkeit zumindest einen Farbstoff. Der Farbstoff ist vorzugsweise so gewählt, dass aus der Farbe eines Querschnitts der Holzwerkstoffplatte ein Flammschutzmittelgehalt, insbesondere ortsaufgelöst, bestimmbar ist.

Beispielsweise handelt es sich bei dem Farbstoff um einen fluoreszierenden Farbstoff, sodass der Flammschutzmittelgehalt durch Bestrahlen des Querschnitts der Holzwerkstoffplatte mit Anregungslicht und durch ortsaufgelöstes Messen einer Intensität der resultierenden Fluoreszenzstrahlung auf den Gehalt an Flammschutzmittel geschlossen werden kann. Das erlaubt eine besonders einfache Qualitätskontrolle.

Vorzugsweise beträgt die Flüssigkeits-Temperatur der Flüssigkeit beim Auftragen auf die Seitenfläche zumindest 40°C, insbesondere zumindest 50°C, besonders bevorzugt zumindest 60°C. Bei hohen Temperaturen steigt in der Regel die Löslichkeit von Flammschutzmitteln. Eine höhere Temperatur führt daher dazu, dass zum Aufbringen einer vorgegebenen Menge an Flammschutzmittel weniger Flüssigkeit notwendig ist. Günstig ist es, wenn die Temperatur kleiner ist als 100°C, insbesondere kleiner als 90°C.

Gemäß einer bevorzugten Ausführungsform beträgt eine Oberflächen-Temperatur der ersten Seitenfläche beim Auftragen der Flüssigkeit zumindest 30°C, insbesondere zumindest 40°C. Alternativ oder zusätzlich beträgt die Oberflächen-Temperatur vorzugsweise höchstens 65°C, insbesondere höchstens 50°C. Günstig ist es, wenn die Oberflächen-Temperatur höchstens um 20 °C, insbesondere 10 °C, kleiner ist als die Flüssigkeits-Temperatur. Vorzugsweise ist die Oberflächen-Temperatur zumindest so groß wie die Flüssigkeits-Temperatur. In diesem Fall kommt es nicht zu einem Ausfallen des Flammschutzmittels aus der Flüssigkeit und das Flammschutzmittel kann in die Randzone eingesaugt werden.

Vorzugsweise ist die Oberflächen-Temperatur der ersten Seitenfläche an dem Ort, an dem die flammschutzmittelhaltige Flüssigkeit aufgebracht wird, kleiner als die Flüssigkeits-Temperatur. Beispielsweise beträgt eine Differenz zwischen der Oberfläche-Temperatur und der Flüssigkeit-Temperatur vorzugsweise zumindest 5 Kelvin, insbesondere zumindest 10 Kelvin. Flammschutzmittellösung sich in der Regel schlecht in Lösungsmittel, insbesondere in Wasser. Die Löslichkeit steigt aber mit der Temperatur. Um möglichst wenig Wasser in die Roh-Holzwerkstoffplatte einzubringen, wird die Temperatur der flammschutzmittelhaltigen Flüssigkeit höher gewählt als die Oberflächen-Temperatur. Beim Eindringen in die Roh-Holzwerkstoffplatte

Besonders effektiv ist das erfindungsgemäße Einbringen des Flammschutzmittels in die Roh-Holzwerkstoffplatte, wenn die Konzentration an Flammschutzmittel in der Flüssigkeit bei der Oberflächen-Temperatur der ersten Seitenfläche an dem Ort, an dem die flammschutzmittelhaltige Flüssigkeit aufgebracht wird, oberhalb einer Sättigungskonzentration des Flammschutzmittels in der Flüssigkeit liegt. In diesem Fall fällt Flammschutzmittel kurz nach dem Kontakt der flammschutzmittelhaltigen Flüssigkeit mit der Roh-Holzwerkstoffplatte aus der Lösung aus, was eine besonders hohe Konzentration an Flammschutzmittel in den äußeren Bereichen der Roh-Holzwerkstoffplatte bewirkt. Eine flächenspezifische Aufbringmenge an Flüssigkeit beträgt vorzugsweise zumindest 0,3 kg/Quadratmeter und/oder höchstens 5 kg/Quadratmeter.

Günstig ist es, wenn die flächenspezifische Aufbringmenge an Flüssigkeit, die beispielsweise in Liter pro Quadratmeter gemessen wird, so gewählt wird, dass eine Deckschichtfeuchte einer Deckschicht der Holzwerkstoffplatte nach dem Einsaugen der Flüssigkeit in die Randzone um höchstens 30% von der Kernfeuchte abweicht. Beim Verpressen der zumindest einen Vorproduktlage zur Roh-Holzwerkstoffplatte verliert die Roh-Holzwerkstoffplatte in der Randzone Wasser durch Verdampfen. Es kommt dadurch zu einem Feuchtegradienten in der Roh-Holzwerkstoffplatte, was unerwünscht ist. Durch das Aufbringen der flammschutzmittelhaltigen Flüssigkeit kann der Feuchteverlust in der Randzone zumindest teilweise wieder ausgeglichen werden. Eine ansonsten etwaig notwendige Nachbehandlung, beispielsweise in einer Klimakammer, kann dadurch in der Regel entfallen.

Vorzugsweise beträgt der Unterdruck zumindest 100 hPa, insbesondere zumindest 150 hPa, vorzugsweise zumindest 200 hPa, besonders bevorzugt zumindest 300 hPa. Hierunter ist zu verstehen, dass der Druck um zumindest 300 hPa vom Umgebungsdruck abweicht. Günstig ist es, wenn der Unterdruck zumindest 400 hPa beträgt. Beispielsweise beträgt der Druck zumindest 50 hPa und/oder höchstens 700 hPa.

Gemäß einer bevorzugten Ausführungsform umfasst das Verfahren die Schritte: (a) nach dem Einsaugen der Flüssigkeit in die Randzone der ersten Seitenfläche Drehen der Roh-Holzwerkstoffplatte, (b) Aufbringen der Flüssigkeit auf die zweite Seitenfläche und (c) Anlegen eines Unterdrucks an die erste Seitenfläche, sodass die Flüssigkeit in die Randzone der zweiten Seitenfläche der Roh-Holzwerkstoffplatte gesaugt wird, sodass die Holzwerkstoffplatte entsteht. In anderen Worten wird die Behandlung mit der flammschutzmittelhaltigen Lösung von beiden Seiten durchgeführt.

Günstig ist es, wenn das Verfahren die Schritte (a) Streuen einer ersten Deck-Spanschicht, (b) Streuen zumindest einer darauf angeordneten Mittel-Spanschicht, (c) Streuen einer auf der Mittel-Spanschicht angeordneten zweiten Deck-Spanschicht, und (d) Verpressen der Schichten zur Roh-Holzwerkstoffplatte, die eine erste Deckschicht, die aus der ersten Deck-Spanschicht entstanden ist, eine Mittelschicht, die aus der Mittel-Spanschicht entstanden ist, und eine zweite Deckschicht, die aus der zweiten Deck-Spanschicht entstanden ist, aufweist.

Vorzugsweise umfasst das Verfahren den Schritt (d1) Aufbringen der flammschutzmittelhaltigen Flüssigkeit mit einer flächenspezifischen Aufbringmenge an Flüssigkeit, die zumindest 10 Gewichtsprozent einer flächenspezifischen Masse der ersten Deckschicht entspricht.

Alternativ oder zusätzlich umfasst das Verfahren vorzugsweise den Schritt (d2) Aufbringen der flammschutzmittelhaltigen Flüssigkeit mit einer flächenspezifischen Aufbringmenge an Flammschutzmittel, die zumindest 10 Gewichtsprozent der flächenspezifischen Masse der Deckschicht entspricht. Es hat sich herausgestellt, dass so in der Regel eine schwerentflammbare Holzwerkstoffplatte erhalten werden kann.

Günstig ist es, wenn die erste Deck-Spanschicht und/oder die zweite Deck-Spanschicht aus Grobspänen besteht. Alternativ oder zusätzlich kann zumindest eine Deck-Spanschicht aus Feinspänen bestehen.

Alternativ oder zusätzlich besteht die Mittel-Spanschicht aus Grobspänen. Die erste Deck-Spanschicht und/oder die zweite Deck-Spanschicht müssen aber nicht aus Grobspänen bestehen, sie kann auch aus anderen holzhaltigen Vorprodukten bestehen. Das gleiche gilt für die Mittel-Spanschicht.

Vorzugsweise sind die Grobspäne nicht flammschutzmittelhaltig oder enthalten Flammschutzmittel in einer Konzentration, die so klein ist, dass der Anteil des Flammschutzmittels, das über die Grobspäne in die Holzwerkstoffplatte eingebracht wird, höchstens 50 Gewichtsprozent, insbesondere höchstens 30 Gewichtsprozent, vorzugsweise höchstens 10 Gewichtsprozent, des gesamten in der Holzwerkstoffplatte enthaltenen Flammschutzmittels entspricht.

Eine erfindungsgemäße Holzwerkstoffplatten-Herstellvorrichtung besitzt vorzugsweise eine Druckaufbringvorrichtung zum Anlegen des Überdrucks an eine Druckfläche. Die Druckfläche ist diejenige Fläche, die mittels der Druckaufbringvorrichtung mit einem Überdruck beaufschlagbar ist. Die Druckfläche beträgt vorzugsweise, nicht aber notwendigerweise, höchstens 50% einer Fläche der Holzwerkstoffplatte.

Die Holzwerkstoffplatten-Herstellvorrichtung weist bevorzugt eine Steuereinheit auf, die ausgebildet ist zum Ansteuern von Komponenten der Holzwerkstoffplatten-Herstellvorrichtung, sodass automatisch ein gattungsgemäßes Verfahren ausgeführt wird.

Vorzugsweise besitzt die Holzwerkstoffplatten-Herstellvorrichtung einen Applikator, der eine Dichtung aufweist. Der Applikator ist ausgebildet zum Drücken gegen die Roh-Holzwerkstoffplatte, sodass zwischen dem Applikator und der Roh-Holzwerkstoffplatte ein Einbringraum gebildet wird, der von der Dichtung abgedichtet wird, ausgebildet ist.

Vorzugsweise besitzt der Applikator einen Aktor, beispielsweise einen Hydraulikzylinder, einen Pneumatikzylinder oder eine elektrischen Antrieb, zum Drücken gegen die Roh-Holzwerkstoffplatte. Die Holzwerkstoffplatten-Herstellvorrichtung kann eine Positioniervorrichtung, beispielsweise ein Roboter, zum Positionieren des Applikators besitzen.

Bei einer erfindungsgemäßen Holzwerkstoffplatte beträgt eine Innen-Konzentration an Flammschutzmittel in einem inneren Dicken-Quintil einer Dickenausdehnung von der ersten Seitenfläche zur zweiten Seitenfläche höchstens das 0,7-fache, insbesondere höchstens das 0,6-fache, besonders bevorzugt höchstens die Hälfte, insbesondere höchstens das 0,4 -fache, vorzugsweise höchstens das 0,3-fache und besonders bevorzugt höchstens das 0,1-fache, einer Außen-Konzentration in einem ersten äußersten Dicken-Quintil, das sich bis zur ersten Seitenfläche erstreckt. In anderen Worten ist die Innen-Konzentration an Flammschutzmittel deutlich kleiner als die Konzentration an Flammschutzmittel in der Randzone, die zur Seitenfläche benachbart ist. Es hat sich herausgestellt, dass das Flammschutzmittel an dieser Stelle besonders effektiv wirkt.

Günstig ist es, wenn eine erfindungsgemäße Zweitdezil-Konzentration an Flammschutzmittel im zweiten Dicken-Dezil der Dickenausdehnung zumindest das 0,1-fache einer Erstdezil-Konzentration im ersten äußersten Dicken-Dezil beträgt. In anderen Worten befindet sich nicht nur in den äußersten Dezilen Flammschutzmittel, sondern es wird auch Flammschutzmittel weiter in das Innere der Roh-Holzwerkstoffplatte eingebracht.

Ist die erfindungsgemäße Holzwerkstoffplatte, wie gemäß einer bevorzugten Ausführungsform vorgesehen, eine Grobspanplatte, handelt es sich vorzugsweise um eine brandgeschützte Bauplatte. Insbesondere ist diese Grobspanplatte zum Verbauen in Gebäuden ausgebildet. Ist die erfindungsgemäße Holzwerkstoffplatte eine HDF-Platte, kann sie beispielsweise als Boden-, Wand- oder Deckenverkleidungen eingesetzt werden.

Eine erfindungsgemäße Holzwerkstoffplatte in Form einer MDF-Platte ist beispielsweise als Türblatt oder als Möbelfront geeignet.

Erfindungsgemäß ist zudem ein Dämmelement, beispielsweise ein Fassaden-Dämmelement, das zumindest eine Lage aus einer erfindungsgemäßen Holzwerkstoffplatte hat.

Im Folgenden wird die Erfindung anhand der beigefügten Zeichnungen näher erläutert. Dabei zeigt
- Figur 1: eine schematische Ansicht einer erfindungsgemäßen Holzwerkstoffplatten-Herstellvorrichtung zum Durchführen eines erfindungsgemäßen Verfahrens zur Herstellung einer erfindungsgemäßen Holzwerkstoffplatte,
- Figur 2: eine schematische Querschnittsansicht einer Saugvorrichtung der Holzwerkstoffplatten-Herstellvorrichtung gemäß Figur 1,
- Figur 3: in den Teilfiguren 3a, 3b und 3c jeweils schematische Querschnitts durch eine erfindungsgemäße Holzwerkstoffplatte, die erfindungsgemäß hergestellt wurde
- Figur 4: einen Ausschnitt aus einer erfindungsgemäßen Holzwerkstoffplatten-Herstellvorrichtung gemäß einer zweiten Ausführungsform,
- Figur 5: eine schematische Darstellung von zwei Applikator runden der Holzwerkstoffplatten-Herst ellvorrichtung gemäß Figur 4 und
- Figur 6: zeigt in den Teilfigur 6a und 6b zwei Ansichten eines Teils einer erfindungsgemäßen Holzwerkstoffplatten-Herstellvorrichtung gemäß einer dritten Ausführungsform und in der Teilfigur 6c eine Querschnittsansicht eines Teils einer erfindungsgemäßen Holzwerkstoffplatten-Herstellvorrichtung gemäß einer dritten Ausführungsform.

Figur 1 zeigt schematisch eine Holzwerkstoffplatten-Herstellvorrichtung 10, die eine Presse 12 in Form einer kontinuierlichen Bandpresse zum Verpressen von zumindest einer Vorproduktlage 14, im vorliegenden Fall von drei Vorproduktlagen 14.i zu einer Roh-Holzwerkstoffplatte 16 aufweist. Die zumindest eine Vorproduktlage 14 wird durch eine Streuvorrichtung 18 erzeugt.

Im vorliegenden Fall umfasst die Streuvorrichtung 18 einen ersten Streuer 20.1 zum Streuen einer ersten Vorproduktlage 14.1 in Form einer ersten Deck-Spanschicht, einen zweiten Streuer 20.2 zum Streuen einer zweiten Vorproduktlage 14.2 in Form einer Mittel-Spanschicht und einen dritten Streuer 20.3 zum Streuen einer dritten Vorproduktlage 14.3 in Form einer zweiten Deck-Spanschicht.

Nach dem Verpressen mittels der Presse 12 hat die entstandene Roh-Holzwerkstoffplatte 16 eine erste Deckschicht 22.1, eine Mittelschicht 22.2 und eine zweite Deckschicht 22.3.

Die Presse 12 wird beispielsweise mittels eines Thermofluids 24 beheizt, das in Heizrohren 26.1, 26.2, ... strömt. Die Wärme des Thermofluids 24 wird auf ein umlaufendes Pressband 28 übertragen, das mittels Druckrollen 30.1, 30.2,... auf die Vorproduktlagen 14.i gedrückt wird.

In einer Materialflussrichtung M hinter der Presse 12 ist eine Flüssigkeits-Aufbringvorrichtung 32 angeordnet, mittels der eine flammschutzmittelhaltige Flüssigkeit 34 auf eine erste Seitenfläche S1 der Roh-Holzwerkstoffe Platte 16 aufgebracht werden kann.

Zudem ist in Materialflussrichtung M hinter der Presse 12 eine Saugvorrichtung 36 angeordnet, mittels der Flüssigkeit 34, die auf die erste Seitenfläche S1 aufgebracht wurde, in die Roh-Holzwerkstoffplatte 16 hineingesaugt wird.

Die Flüssigkeits-Aufbringvorrichtung 32 umfasst ein Flüssigkeitsreservoir 38 sowie eine Pumpe 40, mittels der die Flüssigkeit 34 unter einem Flüssigkeitsdruck p₃₄ zu zumindest einer Düse 41 geleitet wird. Die Düse 41 erzeugt einen Sprühnebel 42, der sich auf der ersten Seitenfläche S1 absetzt. Die Düse 41 kann Teil einer Düsenleiste 43 sein, die drei oder mehr Düsen aufweist.

Die Flüssigkeits-Aufbringvorrichtung 32 weist eine Temperiervorrichtung auf, die die Flüssigkeit 34 auf einer vorgegebenen Temperatur T₃₄ hält.

Figur 2 zeigt eine vergrößerte Ansicht der Saugvorrichtung 36, die einen Vakuumtisch 37 aufweist, der eine umlaufende Dichtung 44 hat, mittels der die zweite Seitenfläche S2 gegenüber einem Saugraum 46 abgedichtet wird. Die Saugvorrichtung 36 besitzt Stützen 48.j ,(j = 1, 2, ...), die die Roh-Holzwerkstoffplatte 16 abstützen.

Der Saugraum 46 ist mittels einer Vakuumleitung 49 mit einer Vakuumpumpe 52 verbunden. Vorzugsweise wird ein Druck p₄₆ im Saugraum von weniger als p₄₆ = 500 hPa an den Saugraum angelegt. Dadurch wird die Flüssigkeit 34 in eine erste Randzone 50.1 der Roh-Holzwerkstoffplatte eingezogen. Nach einer vorgegebenen Saugzeit t_{saug} wird der Saugraum belüftet, die Roh-Holzwerkstoffplatte 16 gewendet, erneut der Druck p₄₆ an den Saugraum angelegt und Flüssigkeit 34 auf die zweite Seitenfläche aufgebracht. Nach der vorgegebenen Saugzeit t_{saug} wird der Saugraum erneut belüftet.

Die Flüssigkeits-Aufbringvorrichtung 32 kann alternativ oder zusätzlich zur Düse 41 beispielsweise eine Aufbringwalze 53 oder eine andere Vorrichtung zum Aufbringen der Flüssigkeit 34 auf die erste Seitenfläche S1 aufweisen.

Figur 3a zeigt schematisch einen Querschnitt durch eine erfindungsgemäße Holzwerkstoffplatte 54, die eine erste Kantenfläche K1 und eine zweite Kantenfläche K2 besitzt.

In Figur 3b ist der Verlauf der Konzentration c_{F,54} an Flammschutzmittel in der Holzwerkstoffplatte 54 in Abhängigkeit vom Abstand z von der jeweils nächstliegenden Seitenfläche angegeben. Es ist zu erkennen, dass die Konzentration an der Oberfläche am größten ist. Mit zunehmendem Abstand z von der ersten Seitenfläche S1 der Holzwerkstoffplatte 54 nimmt die Konzentration bis zur Mitte der Holzwerkstoffplatte 54 ab.

In einem inneren Dicken-Quintil Q3 hat die Holzwerkstoffplatte 54 eine Innen-Konzentration c_{F,Q3} an Flammschutzmittel. In einem ersten äußersten Dicken-Quintil Q1 hat die Holzwerkstoffplatte 54 eine erste Außen-Konzentration c_{F,Q1} an Flammschutzmittel. In einem zweiten äußersten Dicken-Quintil Q5 hat die Holzwerkstoffplatte 54 eine zweite Außen-Konzentration c_{F,Q5}.

Es ist zu erkennen, dass die Außen-Konzentration deutlich größer ist als die Innen-Konzentration. Im vorliegenden Fall gilt c_{F,Q3} = 0,25 · c_{F,Q1}.

Figur 3c zeigt eine Unterteilung in Dezile. Es ist zu erkennen, dass eine Zweitdezil-Konzentration c_{F,D2} an Flammschutzmittel im zweiten Dicken-Dezil der Dickenausdehnung, das in Richtung auf eine Mitte der Dickenausdehnung neben dem ersten, äußersten Dicken-Dezil liegt, zumindest das 0,1-fache einer Erstdezil-Konzentration c_{F,D1} im ersten äußersten Dicken-Dezil beträgt.

Figur 4 zeigt eine Flüssigkeits-Aufbringvorrichtung 32 einer erfindungsgemäßen Holzwerkstoffplatten-Herstellvorrichtung 10, die eine Druckaufbringvorrichtung 56 aufweist, die mittels der Pumpe 40 flammschutzmittelhaltige Flüssigkeit 34 aus dem Flüssigkeitsreservoir 38 in einen Einbringraum 58 unter einem Einbringdruck pₑ einbringt. Der Einbringraum 58 wird von einer Dichtung 60 der Druckaufbringvorrichtung begrenzt. Die Druckaufbringvorrichtung 56 kann zum Aufbringen der flammschutzmittelhaltigen Flüssigkeit 34 von unten oder von oben ausgebildet sein.

Mittels der Vakuumpumpe 52 der Saugvorrichtung 36 kann über die Vakuumleitung 49 ein Unterdruck an die Roh-Holzwerkstoffplatte 16 angelegt werden. Beispielsweise beträgt ein Druck p₄₆ im Saugraum 46 höchstens p₄₆ = 700 hPa. Das entspricht einem Unterdruck von zumindest 300 hPa.

Figur 5 zeigt schematisch, dass die Saugvorrichtung 36 zum Aufbringen eines lokalen Unterdrucks ausgebildet sein kann. In diesem Fall ist eine Saugfläche Fₛ kleiner als die Fläche der Roh-Holzwerkstoffplatte 16. Im vorliegenden Fall ist sie Saugfläche Fₛ kleiner als ein Zehntel der Fläche der Roh-Holzwerkstoffplatte 16.

Die Holzwerkstoffplatten-Herstellvorrichtung kann zudem eine zweite Saugvorrichtung 36' aufweisen, die vorzugsweise baugleich ist zur ersten Saugvorrichtung 36.

Eine Druckfläche F_{D}, an der die Druckaufbringvorrichtung 56 den Einbringdruck pₑ anliegt, entspricht im Wesentlichen, also beispielsweise mit einer Abweichung von höchstens Faktor 2, insbesondere höchstens Faktor 1,1, insbesondere höchstens Faktor 1,25, der Saugfläche Fₛ.

Figur 6a zeigt eine Positioniervorrichtung 62, beispielsweise einen Roboter, zum Positionieren eines Applikators 64 und zum Drücken des Applikators 64 gegen die Roh-Holzwerkstoffplatte 16. Dazu besitzt die Positioniervorrichtung 62 beispielsweise einen Arm 66. Der Arm 66 kann 2 oder mehr Teil-Arme 68.1, 68.2 aufweisen, die miteinander gelenkig verbunden sein können. Mittels eines Antriebs 70 kann der Applikators 64 automatisch auf eine vorgebbare Position relativ zur Roh-Holzwerkstoffplatte 16 positioniert werden.

Mittels einer flexiblen Leitung 72 wird der Applikator 64 mit unter Druck stehender Flüssigkeit 34 versorgt, die auf die Roh-Holzwerkstoffplatte 16 aufgesprüht und/oder unter Druck in die Roh-Holzwerkstoffplatte 16 eingedrückt wird.

Unabhängig von den ansonsten für die vorliegende Ausführungsform genannten Merkmalen kann die Holzwerkstoffplatten-Herstellvorrichtung 10 eine Saugvorrichtung 36 aufweisen, die eine an einem vorgebbaren Ort positionierbare Saugglocke 74 aufweist. Die Saugvorrichtung 36 ist so ausgebildet, dass die Saugglocke 74 stets gegenüber dem Applikator 64 angeordnet wird. Dazu wird der Antrieb 70 von einer Steuereinheit 76 der Holzwerkstoffplatten-Herstellvorrichtung 10 sprechend angesteuert. Mittels einer flexiblen Vakuumleitung ist die Saugglocke 74 mit der Vakuumpumpe 52 verbunden.

Figur 6c zeigt eine weitere Ausführungsform einer Druckaufbringvorrichtung 56, bei der die flammschutzmittelhaltigen Flüssigkeit 34 mittels einer Düse 78 in den Einbringraum 58 eingebracht wird. Mittels einer Druckquelle 80, die über eine Druckleitung 82 mit dem Einbringraum 58 verbunden ist, kann der Einbringdruck pₑ eingestellt werden.

Es ist möglich, den Applikator 64 und gegebenenfalls die Saugglocke 74 zu bewegen, während ein Über-und/oder Unterdruck anliegt. Alternativ wird der Druck im Saugraum und/oder der Einbringdruck vorm Bewegen des Applikators und/oder der Saugglocke dem Umgebungsdruck angenähert insbesondere vollständig angenähert.

### Ausführungsbeispiel 1:

Eine ungeschliffene Roh-Holzwerkstoffplatte 16 in Form einer OSB-Platte mit einer Dicke d von d = 20 mm wurde auf den Vakuumtisch 37 aufgelegt. Die Roh-Holzwerkstoffplatte 16, die mit einem Prozent Bindemittel PMDI (PMDI: polymeres Diphenylmethandiisocyanat) in den Deckschichten 22.1, 22.3 mehr im Vergleich zu einer nicht schwerentflammbaren Holzwerkstoffplatte produziert worden war, wurde mit einer Lösung eines Flammschutzmittels Ecoaphos MK 68, 60 Gew% der Fa. Ecoatech in einer Menge von 0,49 kg/m² mit Hilfe einer Düsenleiste beaufschlagt.

Dies entspricht einer Menge von 15 Gewichtsprozent bezogen auf das flächenspezifische Gewicht der Deckschichten 22.1, 22.3. Eine Deckschichtdicke der Deckschichten beträgt d_{22.1}= d_{22.3} = 3 mm ± 1 mm. Von der Unterseite lag ein Unterdruck von 300 mbar an. Innerhalb von t_{saug} = 120 s ± 15 s war die Flüssigkeit 34, also die Flammschutzmittellösung, vollständig in die Roh-Holzwerkstoffplatte 16 einpenetriert.

Die Roh-Holzwerkstoffplatte 16 wurde gedreht und das Verfahren wiederholt. Danach wurden aus der Platte Roh-Holzwerkstoffplatte 16 (Grundfläche: DIN A4, Probe 1,) und diese mit einer herkömmlich produzierten schwerentflammbaren OSB-Platte geprüft. Die herkömmlich produzierte schwerentflammbare OSB-Platte hatte eine vergleichbare Menge des oben genannten Flammschutzmittels in der Deckschicht und war vor der Prüfung klimatisiert worden (Feuchte: ca. 9%). Dabei wurden die Muster mit einem Gasbrenner, der in einem definierten Abstand von der Oberfläche positioniert war, unterschiedlich lange beflammt. Nach Ablauf der Zeit der Beflammung wurde notiert, ob ein Brennen/Weiterbrennen zu beobachten war und die Zeit des Weiterbrennens wurde ermittelt.

### Ausführungsbeispiel 2:

Eine ungeschliffene Roh-Holzwerkstoffplatte 16 in Form einer OSB-Platte mit einer Dicke d = 20 mm (Rohdichte ca. 650 kg/m³) wurde auf den Vakuumtisch 37 aufgelegt, der mit der umlaufenden Dichtung 44 versehen war. Die Roh-Holzwerkstoffplatte 16, die mit einem Prozent Bindemittel (PMDI) in der Deckschicht mehr produziert worden war, wurde mit einer Lösung eines Flammschutzmittels der Fa. Ecoatech (Ecoaphos MK 68, 60 Gew% ) in einer Menge von 0,49 kg/m² mit Hilfe der Düsenleiste 43 beaufschlagt. Die Lösung des Flammschutzmittels war zur Erleichterung der Penetration zu vor auf ca. T₃₄ = 60°C erwärmt worden.

Mittels der Flüssigkeit wurde entspricht einer Menge von 15 Gew% bezogen auf die Deckschichtstrands (Dicke der Deckschicht ca. 3 mm pro Seite ). Von der Unterseite lag ein Vakuum von 150 mbar an. Nach einer Saugzeit von t_{saug} = 90 Sekunden war die Flammschutzmittellösung vollständig in die Roh-Holzwerkstoffplatte 16 einpenetriert. Die Roh-Holzwerkstoffplatte 16 wurde gedreht und das Verfahren wiederholt.

Danach wurden auch aus dieser Roh-Holzwerkstoffplatte 16 Muster geschnitten (DIN A4, Probe 2) und diese ebenfalls mit einer herkömmlich produzierten, schwerentflammbaren OSB-Platte auf Entflammbarkeit nach DIN EN 13823:2015 geprüft.

Die herkömmlich produzierte OSB-Platte hatte eine vergleichbare Menge des oben genannten Flammschutzmittels in der Deckschicht und war vor der Prüfung klimatisiert worden (Feuchte: ca. 9%).

Bei der Prüfung auf Entflammbarkeit wurden die Muster mit einem Gasbrenner, der in einem definierten Abstand von der Oberfläche positioniert war, gemäß der linken Spalte der folgenden Tabelle unterschiedlich lange beflammt. Nach Ablauf der Zeit der Beflammung wurde notiert, ob ein Brennen/Weiterbrennen und die Zeit des Weiterbrennens zu beobachten war.

**Tabelle 1: Beobachtungen nach Beflammung**

| Beflammungsdauer | Referenz (OSB herkömmlich hergestellt) | Probe 1 | Probe 2 |
|---|---|---|---|
| 2 min | kein Weiterbrennen | kein Weiterbrennen | kein Weiterbrennen |
| 4 min | kein Weiterbrennen | kein Weiterbrennen | kein Weiterbrennen |
| 8 min | kein Weiterbrennen | kein Weiterbrennen | kein Weiterbrennen |
| 12 min | kein Weiterbrennen | kein Weiterbrennen | kein Weiterbrennen |
| 15 min | kein Weiterbrennen | kein Weiterbrennen | kein Weiterbrennen |

Wie aus den Beflammungsversuchen zu entnehmen ist, verhalten sich die gemäß dem erfindungsgemäßen Verfahren hergestellten Holzwerkstoffplatten genau so gut wie die Referenzplatte. Selbst nach 15 Minuten Beflammung ist bei keiner Probe ein Weiterbrennen nach Abstellen des Brenners zu beobachten. Bei der nachträglichen Untersuchung zeigte sich, dass die erfindungsgemäß hergestellten Holzwerkstoffplatten nach der Prüfung noch eine deutlich höhere Festigkeit besaßen. Bei der Referenzplatte konnten einzelne verkohlte Strands leicht mechanisch aus dem Gefüge gelöst werden, was bei den beiden erfindungsgemäß hergestellten Holzwerkstoffplatten nur mit höherem Kraftaufwand möglich war.

### Ausführungsbeispiel 3:

Eine ungeschliffene Roh-Holzwerkstoffplatte 16 in Form einer HDF-Platte mit einer Dicke d = 8 mm (Rohdichte ca. 850 kg/m³) wurde auf den Vakuumtisch 37 aufgelegt, der mit der umlaufenden Dichtung 44 versehen war. Die Roh-Holzwerkstoffplatte 16, die mit einem Prozent Bindemittel auf Basis eines Harnstoff-Formaldehydleims produziert worden war, wurde mit einer Lösung eines Flammschutzmittels der Fa. Ecoatech (Ecoaphos MK 68, 50 Gew% ) in einer Menge von 0,31 kg/m² mit Hilfe der Düsenleiste 43 beaufschlagt. Auch bei dieser Platte war der Bindemittelanteil erhöht (2% mehr als beim Standard). Die Lösung des Flammschutzmittels war zur Erleichterung der Penetration zuvor auf ca. T₃₄ = 60°C erwärmt worden.

Mittels der Flüssigkeit wurde eine Menge an Flammschutzmittel in die Holzwerkstoffplatte eingebracht, die 15 Gewichtsprozent bezogen auf die Deckschicht (Dicke der Deckschicht ca. 1,2 mm pro Seite ) beträgt. Von der Unterseite lag ein Vakuum von 150 mbar an. Nach einer Saugzeit von t_{saug} = 120 Sekunden war die Flammschutzmittellösung vollständig in die Roh-Holzwerkstoffplatte 16 einpenetriert. Die Roh-Holzwerkstoffplatte 16 wurde gedreht und das Verfahren wiederholt.

Danach wurden aus dieser Holzwerkstoffplatte 16 Muster geschnitten (DIN A4, Probe 2) und diese ebenfalls mit einer herkömmlich produzierten, schwerentflammbaren HDF auf Entflammbarkeit nach DIN EN 13823:2015 geprüft.

Die herkömmlich produzierte Holzwerkstoffplatte hatte eine vergleichbare Menge des oben genannten Flammschutzmittels in der Platte und war vor der Prüfung klimatisiert worden (Feuchte: ca. 9%).

Bei der Prüfung auf Entflammbarkeit wurden die Muster genau wie die OSB geprüft. Es ergaben sich vergleichbare Ergebnisse bezüglich der Entflammbarkeit und der Festigkeit nach dem Brandtest wie bei der Prüfung der OSB.

### Ausführungsbeispiel 4:

Die für das Ausführungsbeispiel 3 durchgeführten Schritte wurden für eine ungeschliffene Roh-Holzwerkstoffplatte 16 in Form einer MDF-Platte mit einer Dicke d = 8 mm (Rohdichte ca. 750 kg/m³) durchgeführt.

Bei der Prüfung auf Entflammbarkeit wurden die Muster genau wie eine herkömmlich hergestellte MDF-Platte geprüft. Die erfindungsgemäß hergestellte MDF-Platte hat die Ergebnisse hinsichtlich der Entflammbarkeit und der Festigkeit im Vergleich zur herkömmlich hergestellten MDF-Platte erreicht oder übertroffen.

### Ausführungsbeispiel 5:

Die für das Ausführungsbeispiel 3 durchgeführten Schritte wurden für eine ungeschliffene Roh-Holzwerkstoffplatte 16 in Form einer Spanplatte mit einer Dicke d = 8 mm (Rohdichte ca. 650 kg/m³) durchgeführt.

Bei der Prüfung auf Entflammbarkeit wurden die Muster genau wie eine herkömmlich hergestellte Spanplatte geprüft. Die erfindungsgemäß hergestellte Spanplatte hat die Ergebnisse hinsichtlich der Entflammbarkeit und der Festigkeit im Vergleich zur herkömmlich hergestellten Spanplatte erreicht oder übertroffen.

### Ausführungsbeispiel 6:

Die für das Ausführungsbeispiel 3 durchgeführten Schritte wurden für eine ungeschliffene Roh-Holzwerkstoffplatte 16 in Form einer Dämmplatte mit einer Dicke d = 20 mm (Rohdichte ca. 250 kg/m³) durchgeführt.

Bei der Prüfung auf Entflammbarkeit wurden die Muster genau wie eine herkömmlich hergestellte Dämmplatte geprüft. Die erfindungsgemäß hergestellte Dämmplatte hat die Ergebnisse hinsichtlich der Entflammbarkeit und der Festigkeit im Vergleich zur herkömmlich hergestellten Dämmplatte erreicht oder übertroffen.

**Bezugszeichenliste**

| | | | |
|---|---|---|---|
| 10 | Holzwerkstoffplatten-Herstellvorrichtung | 50 | Randzone |
| 12 | Presse | 52 | Vakuumpumpe |
| 14 | Vorproduktlage | 53 | Aufbringwalze |
| s14.1 | erste Deck-Spanschicht | 54 | Holzwerkstoffplatte |
| 14.2 | Mittel-Spanschicht | 56 | Druckaufbringvorrichtung |
| 14.3 | zweite Deck-Spanschicht | 58 | Einbringraum |
| 16 | Roh-Holzwerkstoffplatte | | |
| 18 | Streuvorrichtung | 60 | Dichtung |
| | | 62 | Positioniervorrichtung |
| 20 | Streuer | 64 | Applikator |
| 22.1 | erste Deckschicht | 66 | Arm |
| 22.2 | Mittelschicht | 68 | Teil-Arm |
| 22.3 | zweite Deckschicht | | |
| 24 | Thermofluid | 70 | Antrieb |
| 26 | Heizrohr | 72 | Leitung |
| 28 | Pressband | 74 | Saugglocke |
| | | 76 | Steuereinheit |
| 30 | Druckrolle | 78 | Düse |
| 32 | Flüssigkeits-Aufbringvorrichtung | | |
| 34 | Flüssigkeit | | |
| 36 | Saugvorrichtung | | |
| 37 | Vakuumtisch | c_{F} | Gehalt an Flammschutzmittel |
| 38 | Flüssigkeitsreservoir | c_{F,D1} | Erstdezil-Konzentration |
| 40 | Pumpe | c_{F,D2} | Zweitdezil-Konzentration |
| 41 | Düse | C_{F},_{Q1} | erste Außen-Konzentration |
| 42 | Sprühnebel | c_{F,Q3} | Innen-Konzentration |
| 43 | Düsenleiste | c_{F,Q5} | zweite Außen-Konzentration |
| 44 | Dichtung | | |
| 46 | Saugraum | d | Dicke |
| 48 | Stütze | D | Dicken-Dezil |
| 49 | Vakuumleitung | D1 | erstes äußerstes Dicken-Dezil |
| D10 | zweites äußerstes Dicken-Dezil | | |
| Fₛ | Saugfläche | | |
| F_{D} | Druckfläche | | |
| i | Laufindex der Vorproduktlagen | | |
| j | Laufindex der Stützen | | |
| K | Kantenfläche | | |
| M | Materialflussrichtung | | |
| p₄₆ | Druck im Saugraum | | |
| pₑ | Einbringdruck | | |
| S1 | erste Seitenfläche | | |
| S2 | zweite Seitenfläche | | |
| Q | Dicken-Quintil | | |
| Q1 | erstes äußerstes Dicken-Quintil | | |
| Q3 | Inneres Dicken-Quintil | | |
| Q5 | zweites äußerstes Dicken-Quintil | | |
| t_{saug} | Saugzeit | | |
| T | Temperatur | | |
| Z | Abstand von der Oberfläche der Holzwerkstoffplatte | | |

## Patentansprüche

1. Verfahren zum Herstellen einer Holzwerkstoffplatte (54), mit den Schritten:
(a) Herstellen einer Roh-Holzwerkstoffplatte (16), die
eine erste Seitenfläche (S1),
eine zweite Seitenfläche (S2), die parallel zur ersten Seitenfläche (S1) verläuft, und
Kantenflächen, die die Seitenflächen (S1, S2) miteinander verbinden,
aufweist,
(b) Aufbringen einer flammschutzmittelhaltigen Flüssigkeit (34) zumindest auf die erste Seitenfläche (S1) und
(c) Anlegen eines Unterdrucks an die zweite Seitenfläche (S2), sodass die flammschutzmittelhaltige Flüssigkeit (34) in eine Randzone (50) der Roh-Holzwerkstoffplatte (16) gesaugt wird, und/oder
Anlegen eines Überdrucks an die erste Seitenfläche (S1), sodass die flammschutzmittelhaltige Flüssigkeit (34) in eine Randzone (50) der Roh-Holzwerkstoffplatte (16) gedrückt wird,
sodass die Holzwerkstoffplatte (54) entsteht, **dadurch gekennzeichnet, dass** die Konzentration an Flammschutzmittel in der Flüssigkeit (34) bei der Oberflächen-Temperatur der ersten Seitenfläche (S1) an dem Ort, an dem die flammschutzmittelhaltige Flüssigkeit (34) aufgebracht wird, oberhalb einer Sättigungskonzentration des Flammschutzmittels in der Flüssigkeit (34) liegt.

2. Verfahren nach Anspruch 1, **gekennzeichnet durch** die Schritte:
(a) Drücken eines Applikators (64) an die Roh-Holzwerkstoffplatte, sodass zwischen dem Applikator (64) und der Roh-Holzwerkstoffplatte ein Einbringraum (58) gebildet wird, der von einer Dichtung (60) des Applikators (64) abgedichtet wird,
(b) Einpressen von flammschutzmittelhaltiger Flüssigkeit (34) in den Einbringraum (58), und
(c) danach Vermindern eines Einbringdrucks (pₑ) im Einbringraum (58), insbesondere auf Umgebungsdruck.

3. Verfahren nach Anspruch 2, **dadurch gekennzeichnet, dass** der Applikator (64) von unten gegen die Roh-Holzwerkstoffplatte gedrückt wird.

4. Verfahren nach Anspruch 2 oder 3, **gekennzeichnet durch** die Schritte:
(d) nach dem Vermindern eines Einbringdrucks (pₑ), Bewegen des Applikators (64) relativ zur Roh-Holzwerkstoffplatte
(e) erneutes Drücken des Applikators (64) an die Roh-Holzwerkstoffplatte,
(f) Einpressen von flammschutzmittelhaltiger Flüssigkeit (34) in den Einbringraum (58),
(g) Vermindern eines Einbringdrucks (pₑ) im Einbringraum (58), insbesondere auf Umgebungsdruck und
(h) Wiederholen der vorgenannten Schritte, bis die Roh-Holzwerkstoffplatte mit Flammschutzmittel versehen ist.

5. Verfahren nach einem der vorstehenden Ansprüche, **dadurch gekennzeichnet, dass** der Unterdruck so angelegt wird, dass
eine Innen-Konzentration (c_{F,Q3}) an Flammschutzmittel in einem inneren Dicken-Quintil (Q3) einer Dickenausdehnung von der ersten Seitenfläche (S1) zur zweiten Seitenfläche (S2) höchstens das 0,8-fache einer Außen-Konzentration (c_{F,Q1}) in einem ersten äußersten Dicken-Quintil (D1), das sich bis zur ersten Seitenfläche (S1) erstreckt, beträgt.

6. Verfahren nach einem der vorstehenden Ansprüche, **dadurch gekennzeichnet, dass** die Flüssigkeit (34) zumindest einen Farbstoff enthält, der so gewählt ist, dass aus einer Farbe der Holzwerkstoffplatte (54) in einem Querschnitt ein Flammschutzmittelgehalt bestimmbar ist.

7. Verfahren nach einem der vorstehenden Ansprüche, **dadurch gekennzeichnet, dass**
(a) eine Flüssigkeits-Temperatur der Flüssigkeit (34) beim Aufbringen auf die Seitenfläche zumindest 40°C beträgt und/oder
(b) eine Oberflächen-Temperatur der ersten Seitenfläche (S1) beim Auftragen der Flüssigkeit (34) höchstens 50°C beträgt.

8. Verfahren nach einem der vorstehenden Ansprüche, **dadurch gekennzeichnet, dass**
(a) eine flächenspezifische Aufbringmenge an Flüssigkeit (34) zumindest 0,3 Kilogramm pro Quadratmeter und/oder höchstens 5 Kilogramm pro Quadratmeter beträgt und/oder
(b) die flächenspezifische Aufbringmenge an Flüssigkeit (34) so gewählt wird, dass eine Deckschichtfeuchte einer Deckschicht der Holzwerkstoffplatte (54) um höchstens 30% von einer Kernfeuchte abweicht.

9. Verfahren nach einem der vorstehenden Ansprüche, **gekennzeichnet durch** die Schritte
(a) nach dem Einbringen der Flüssigkeit (34) in die Randzone (50) der ersten Seitenfläche (S1) Drehen der Roh-Holzwerkstoffplatte (16),
(b) Aufbringen der Flüssigkeit (34) auf die zweite Seitenfläche (S2) und
(c) Anlegen eines Unterdrucks an die erste Seitenfläche (S1), sodass die Flüssigkeit (34) in eine Randzone (50) der zweiten Seitenfläche (S2) der Roh-Holzwerkstoffplatte (16) gesaugt wird, sodass die Holzwerkstoffplatte (54) entsteht.

10. Verfahren nach einem der vorstehenden Ansprüche, **gekennzeichnet durch** die Schritte:
(a) Streuen einer ersten Deck-Spanschicht (14.1),
(b) Streuen zumindest einer darauf angeordneten Mittel-Spanschicht (14.2), und
(c) Streuen einer auf der Mittel-Spanschicht angeordneten zweiten Deck-Spanschicht (14.3),
(d) Verpressen der Schichten zur Roh-Holzwerkstoffplatte (16), die
- eine erste Deckschicht (22.1), die aus der ersten Deck-Spanschicht (14.1) entstanden ist,
- eine Mittelschicht (22.2), die aus der Mittel-Spanschicht (14.2) entstanden ist, und
- eine zweite Deckschicht (22.3), die aus der zweiten Deck-Spanschicht (14.3) entstanden ist, aufweist,
(e) Aufbringen der flammschutzmittelhaltigen Flüssigkeit (34) mit einer flächenspezifischen Aufbringmenge an Flüssigkeit (34), die zumindest 10 Gewichtsprozent einer flächenspezifischen Masse der ersten Deckschicht (22.1) entspricht.

11. Holzwerkstoffplatten-Herstellvorrichtung (10) mit
(a) einer Presse (12), insbesondere einer Bandpresse, zum Verpressen zumindest einer Vorproduktlage (14) zu einer Roh-Holzwerkstoffplatte (16),
(b) einer Flüssigkeits-Aufbringvorrichtung (32) zum Aufbringen einer Flüssigkeit (34) auf die Roh-Holzwerkstoffplatte (16) und
(c) einer Saugvorrichtung (36), die ausgebildet ist zum Anlegen eines Unterdrucks an eine Seitenfläche (S) der Roh-Holzwerkstoffplatte (16),
(d) wobei die Flüssigkeit (34) ein Flammschutzmittel enthält und
(e) wobei die Saugvorrichtung (36) ausgebildet ist zum automatischen Anlegen des Unterdrucks für eine solche Saugzeit (t_{saug}), dass die flammschutzmittelhaltige Flüssigkeit (34) in eine Randzone (50) der Roh-Holzwerkstoffplatte (16) gesaugt, nicht aber durch die Roh-Holzwerkstoffplatte (16) hindurchgesaugt wird und/oder dass die Holzwerkstoffplatten-Herstellvorrichtung (10) eine Druckaufbringvorrichtung (56) zum Anlegen eines Überdrucks an die erste Seitenfläche, sodass die flammschutzmittelhaltige Flüssigkeit in eine Randzone der Roh-Holzwerkstoffplatte gedrückt wird, aufweist**,**
**dadurch gekennzeichnet, dass**
(f) die Flüssigkeits-Aufbringvorrichtung (32) eine Temperiervorrichtung aufweist, die die Flüssigkeit (34) auf einer vorgegebenen Temperatur (T34) hält, wobei die Herstellvorrichtung dazu ausgebildet ist, das Flammschutzmittel in die Roh-Holzwerkstoffplatte so einzubringen, dass die Konzentration an Flammschutzmittel in der Flüssigkeit bei der Oberflächen-Temperatur der ersten Seitenfläche an dem Ort, an dem die flammschutzmittelhaltige Flüssigkeit aufgebracht wird, oberhalb einer Sättigungskonzentration des Flammschutzmittels in der Flüssigkeit liegt.

12. Holzwerkstoffplatten-Herstellvorrichtung nach Anspruch, **gekennzeichnet durch**
(a) einen Applikator (64), der zum Drücken gegen die Roh-Holzwerkstoffplatte, sodass zwischen dem Applikator (64) und der Roh-Holzwerkstoffplatte ein Einbringraum (58) gebildet wird, der von einer Dichtung (60) des Applikators (64) abgedichtet wird, ausgebildet ist, und
(b) eine Steuereinheit (76), die ausgebildet ist zum automatischen Durchführen eines Verfahrens mit den Schritten Ansteuern des Applikator (64)
(i) sodass dieser flammschutzmittelhaltige Flüssigkeit (34) in den Einbringraum (58) eingepresst, und
(ii) danach einen Einbringdruck (pₑ) im Einbringraum (58), insbesondere auf Umgebungsdruck, reduziert.

13. Holzwerkstoffplatten-Herstellvorrichtung nach einem der Ansprüche 11 bis 12, **dadurch gekennzeichnet, dass**
der Applikator (64) einen Aktor zum Drücken des Applikator (64) gegen die Roh-Holzwerkstoffplatte aufweist.

14. Holzwerkstoffplatten-Herstellvorrichtung nach einem der Ansprüche 11 bis 13, **dadurch gekennzeichnet, dass**
die Saugvorrichtung (36) angeordnet ist zum Anlegen eines Unterdrucks an eine Saugfläche (Fs), die der Druckfläche (F_{D}) entspricht.

15. Holzwerkstoffplatte (54), die
(a) schwer entflammbar ist nach Anforderungsnorm DIN EN 13501-1 : 2010 und Prüfnorm DIN EN 13823:2015 in der Klasse B (B -s1, B -s1 d0) oder C (C-s1, C-s1 d0) oder B_{fl} (B_{fl} -s1, B_{fl} -s1 d0) oder C_{fl} (C_{fl}-s1, C_{fl}-s1 D0) oder in der Klasse B1, B2 oder B3,
**dadurch gekennzeichnet, dass**
(b) die Holzwerkstoffplatte (54) einen Konzentrationsgradienten an Flammschutzmittel aufweist, wobei die Flammschutzmittel-Konzentration mit zunehmendem Abstand von einer Oberfläche bis zu einer Mitte der Holzwerkstoffplatte (54) abnimmt,
(c) eine Innen-Konzentration an Flammschutzmittel in einem inneren Dicken-Quintil (Q) einer Dickenausdehnung von der ersten Seitenfläche (S1) zur zweiten Seitenfläche (S2) höchstens das 0,7-fache einer Außen-Konzentration in einem ersten äußersten Dicken-Quintil (D1), das sich bis zur ersten Seitenfläche (S1) erstreckt und
(d) eine Zweitdezil-Konzentration (c_{F,D2}) an Flammschutzmittel im zweiten Dicken-Dezil der Dickenausdehnung, das in Richtung auf eine Mitte der Dickenausdehnung neben dem ersten, äußersten Dicken-Dezil (D1) liegt, zumindest das 0,1-fache einer Erstdezil-Konzentration (c_{F,D1}) im ersten äußersten Dicken-Dezil (D1) beträgt.

## Claims

1. A method for producing a wood-based material panel (54), comprising the steps:
(a) producing a raw wood-based material panel (16) that comprises
a first lateral surface (S1),
a second lateral surface (S2) that extends parallel to the first lateral surface (S1), and
edge surfaces that connect the lateral surfaces (S1, S2) to each other,
(b) applying a liquid containing a flame retardant (34) to at least the first lateral surface (S1) and
(c) applying a negative pressure to the second lateral surface (S2) so that the liquid (34) containing flame retardant is sucked into a subsurface (50) of the raw wood-based material panel (16) and/or
applying an overpressure to the first lateral surface (S1) so that the liquid containing flame retardant (34) is pressed into a subsurface (50) of the raw wood-based material panel (16),
resulting in the wood-based material panel (54),
**characterised in that**
the concentration of the flame retardant in the liquid (34) at the surface temperature of the first side surface (S1) at the point where the flame-retardant-containing liquid (34) is applied is above a saturation concentration of the flame retardant in the liquid (34).

2. The method according to claim 1, **characterised by** the following steps
(a) pressing an applicator (64) against the raw wood-based material panel so that an introduction chamber (58) forms between the applicator (64) and the raw wood-based material panel that is sealed by a seal (60) of the applicator (64),
(b) pressing liquid (34) containing flame retardant into the introduction chamber (58) and
(c) then reducing an introduction pressure (pₑ), in particular to ambient pressure.

3. The method according to claim 2, **characterised in that** the applicator (64) is pressed against the raw wood-based material panel from below.

4. The method according to claim 2 or 3, **characterized by** the steps:
(d) moving the applicator (64) relative to the raw wood-based material panel after a introduction pressure (pₑ) has been reduced,
(e) pressing the applicator (64) against the raw wood-based material panel once again,
(f) pressing liquid (34) containing flame retardant into the introduction chamber (58),
(g) reducing the introduction pressure (pₑ) in the introduction chamber (58), in particular to ambient pressure, and
(h) repeating the aforementioned steps until the raw wood-based material panel has been provided with flame retardant.

5. The method according to one of the preceding claims, **characterised in that** the negative pressure is applied in such a way that
an inner concentration (c_{F,Q3}) of flame retardant in an inner thickness quintile (Q3) of a thickness expansion from the first lateral surface (S1) to the second lateral surface (S2) is at most 0.8 times an outer concentration (c_{F,Q1}) in a first outermost thickness quintile (D1) that extends to the first lateral surface (S1).

6. The method according to one of the preceding claims, **characterised in that** the liquid (34) contains at least one colouring agent which is selected in such a way that a flame retardant content can be determined from a colour of the wood-based material panel (54) in a cross-section

7. The method according to one of the preceding claims, **characterised in that**
(a) a liquid temperature of the liquid (34) during application onto the lateral surface is at least 40°C and/or
(b) a surface temperature of the first lateral surface (S1) during application of the liquid (34) is at most 50°C.

8. The method according to one of the preceding claims, **characterised in that**
(a) an area-specific application amount of liquid (34) is at least 0.3 kilogram per square metre and/or at most 5 kilogram per square metre and/or
(b) an area-specific application amount of liquid (34) is selected in such a way that a surface layer moisture level of a surface layer of the wood-based material panel (54) deviates from the core moisture level by at most 30%.

9. The method according to one of the preceding claims, **characterised by** the steps
(a) rotating the raw wood-based material board (16) after the liquid (34) has been introduced into the subsurface (50) of the first lateral surface (S1),
(b) applying the liquid (34) to the second lateral surface (S2) and
(c) applying a negative pressure to the first lateral surface (S1) so that the liquid (34) is sucked into a subsurface (50) of the second lateral surface (S2) of the raw wood-based material panel (16), resulting in the wood-based material panel (54).

10. The method according to one of the preceding claims, **characterised by** the steps:
(a) scattering a first surface chip layer (14.1),
(b) scattering at least one middle chip layer (14.2) arranged on the first surface chip layer (14.1), and
(c) scattering a second surface chip layer (14.3) arranged on the middle chip layer,
(d) pressing the layers to form the raw wood-based material panel (16), which comprises
- a first surface layer (22.1) resulting from the first surface chip layer (14.1),
- a middle layer (22.2) resulting from the middle chip layer (14.2), and
- a second surface layer (22.3) resulting from the second surface chip layer (14.3),
(e) applying the liquid containing flame retardant (34) with an area-specific application amount of liquid (34) that corresponds to at least 10 percent by weight of an area-specific mass of the first surface layer (22.1).

11. A wood-based material panel production device (10) with
(a) a press (12), especially a belt press, for pressing at least one primary product layer (14) to produce a raw wood-based material panel (16),
(b) a liquid application device (32) for applying a liquid (34) to the raw wood-based material panel (16) and
(c) a suction device (36) that is designed to apply a negative pressure to a lateral surface (S) of the wood-based material panel (16),
(d) wherein the liquid (34) contains flame retardant and
(e) wherein the suction device (36) is designed to automatically apply the negative pressure for such a suction time (t_{saug}) that the liquid (34) containing the flame retardant is sucked into a subsurface (50) of the raw wood-based material panel (16) but not through the raw wood-based material panel (16) and/or wherein the wood-based material panel production device (10) has a pressure application device (56) for applying an overpressure to the first lateral surface so that the liquid containing the flame retardant is pressed into a subsurface of the raw wood-based material panel,
**characterized in that**
(f) the liquid application device (32) comprises a temperature control device (43), which is set up to keep the liquid (34) at a given temperature (T₃₄), wherein the wood-based production device is designed to introduce the flame retardant into the raw wood-based material panel such that the concentration of the flame retardant in the liquid at the surface temperature of the first side surface at the point where the flame-retardant-containing liquid is applied is above a saturation concentration of the flame retardant in the liquid (34).

12. The wood-based material panel production device (10) according to claim 11, **characterized by**
(a) an applicator (64) designed to press against the raw wood-based material panel so that an introduction chamber (58) forms between the applicator (64) and the raw wood-based material panel that is sealed by a seal (60) of the applicator (64), and
(b) a control unit (76) that configured to automatically carry out a method comprising the steps of controlling the applicator (64)
(i) so that the applicator (64) presses liquid (34) containing flame retardant into the introduction chamber (58) and
(ii) then reduces an introduction pressure (pₑ) in the introduction chamber (58) to ambient pressure.

13. The wood-based material panel production device (10) according any of claims 11 to 12, **characterized in that**
the applicator (64) comprises an actuator for pressing the applicator (64) against the raw wood-based material panel.

14. The wood-based material panel production device (10) according to any of claims 11 to 12, **characterized in that**
the suction device (36) is arranged to apply a negative pressure to a suction surface (Fs) that corresponds to the pressure surface (F_{D}).

15. A wood-based material panel (54) which is
(a) flame-retardant
in accordance with the specification standard DIN EN 13501-1: 2010 and the test standard DIN EN 13823:2015, especially in Class B (B -s1 or B - s1 d0), or C (C-s1, C-s1 d0) or B_{fl} (B_{fl} -s1 or B_{fl} -s1 d0), or C_{fl} (C_{fl}-s1, C_{fl}-s1 D0), or Class B1, B2 or B3, especially d0
**characterized in that**
(a) the wood-based material panel (54) has a concentration gradient of flame retardant, wherein the flame retardant concentration reduces as the distance from a surface to a centre of the wood-based material panel (54) increases,
(b) an inner concentration of flame retardant in an inner thickness quintile (Q) of a thickness expansion from the first lateral surface (S1) to the second lateral surface (S2) is at most 0.7 times an outer concentration in a first outermost thickness quintile (D1) that extends to the first lateral surface (S1) and
(c) a second-decile concentration (c_{F,D2}) of flame retardant in the second thickness decile of the thickness expansion, which lies next to the first outermost thickness decile (D1) in the direction of a centre of the thickness expansion, is at least 0.1 times a first-decile concentration (c_{F,D1}) in the first outermost thickness decile (D1).

## Revendications

1. Procédé de fabrication d'un panneau en matériau dérivé du bois (54), comprenant les étapes consistant à :
(a) fabriquer un panneau en matériau dérivé du bois (16) brut qui présente
une première face latérale (S1),
une deuxième face latérale (S2) qui s'étend parallèlement à la première face latérale (S1), et
des faces de chant qui relient les faces latérales (S1, S2) entre elles,
(b) appliquer un liquide (34) contenant un agent ignifuge au moins sur la première face latérale (S1), et
(c) appliquer une dépression à la deuxième face latérale (S2), de sorte que le liquide (34) contenant l'agent ignifuge est aspiré vers une zone sous-jacente (50) du panneau en matériau dérivé du bois (16) brut, et/ou
appliquer une surpression à la première face latérale (S1), de sorte que le liquide (34) contenant l'agent ignifuge est poussé vers une zone sous-jacente (50) du panneau en matériau dérivé du bois (16) brut,
de manière à obtenir le panneau en matériau dérivé du bois (54),
**caractérisé en ce que** la concentration en agent ignifuge dans le liquide (34), à la température de surface de la première face latérale (S1) à l'endroit où le liquide (34) contenant l'agent ignifuge est appliqué, est supérieure à une concentration de saturation de l'agent ignifuge dans le liquide (34).

2. Procédé selon la revendication 1, **caractérisé par** les étapes consistant à :
(a) presser un applicateur (64) contre le panneau en matériau dérivé du bois brut, de manière à former, entre l'applicateur (64) et le panneau en matériau dérivé du bois brut, un espace d'introduction (58) qui est rendu étanche par un joint d'étanchéité (60) de l'applicateur (64),
(b) introduire par pression un liquide (34) contenant un agent ignifuge dans l'espace d'introduction (58), et
(c) ensuite, réduire une pression d'introduction (pₑ) dans l'espace d'introduction (58), en particulier à la pression ambiante.

3. Procédé selon la revendication 2, **caractérisé en ce que** l'applicateur (64) est pressé par le bas contre le panneau en matériau dérivé du bois brut.

4. Procédé selon la revendication 2 ou 3, **caractérisé par** les étapes consistant à :
(d) après avoir réduit la pression d'introduction (pₑ), déplacer l'applicateur (64) par rapport au panneau en matériau dérivé du bois brut,
(e) presser de nouveau l'applicateur (64) contre le panneau en matériau dérivé du bois brut,
(f) introduire par pression un liquide (34) contenant un agent ignifuge dans l'espace d'introduction (58),
(g) réduire une pression d'introduction (pₑ) dans l'espace d'introduction (58), en particulier à la pression ambiante, et
(h) répéter les étapes susmentionnées jusqu'à ce que le panneau en matériau dérivé du bois brut soit pourvu d'agent ignifuge.

5. Procédé selon l'une des revendications précédentes, **caractérisé en ce que** la dépression est appliquée de telle sorte qu'une concentration interne (C_{F,Q3}) en agent ignifuge dans un quintile d'épaisseur interne (Q3) d'une extension d'épaisseur allant de la première face latérale (S1) à la deuxième face latérale (S2) est au maximum égale à 0,8 fois une concentration externe (C_{F,Q1}) dans un premier quintile d'épaisseur le plus externe (D1) s'étendant jusqu'à la première face latérale (S1).

6. Procédé selon l'une des revendications précédentes, **caractérisé en ce que** le liquide (34) contient au moins un colorant choisi de manière à permettre de déterminer une teneur en agent ignifuge à partir d'une couleur du panneau en matériau dérivé du bois (54) dans une section transversale.

7. Procédé selon l'une des revendications précédentes, **caractérisé en ce que**
(a) une température du liquide (34) lors de l'application sur la face latérale est de 40°C au minimum, et/ou
(b) une température de surface sur la première face latérale (S1) lors de l'application du liquide (34) est de 50°C au maximum.

8. Procédé selon l'une des revendications précédentes, **caractérisé en ce que**
(a) une quantité de liquide (34) appliquée, spécifique à la surface, est de 0,3 kilogramme par mètre carré au minimum et/ou de 5 kilogrammes par mètre carré au maximum, et/ou
(b) la quantité de liquide (34) appliquée, spécifique à la surface, est choisie de telle sorte qu'une humidité de couche de couverture d'une couche de couverture du panneau en matériau dérivé du bois (54) s'écarte d'une humidité de cœur de 30 % au maximum.

9. Procédé selon l'une des revendications précédentes, **caractérisé par** les étapes consistant à :
(a) après avoir introduit le liquide (34) dans la zone sous-jacente (50) de la première face latérale (S1), retourner le panneau en matériau dérivé du bois (16) brut,
(b) appliquer le liquide (34) sur la deuxième face latérale (S2), et
(c) appliquer une dépression à la première face latérale (S1), de sorte que le liquide (34) est aspiré vers une zone sous-jacente (50) de la deuxième face latérale (S2) du panneau en matériau dérivé du bois (16) brut, de manière à obtenir le panneau en matériau dérivé du bois (54).

10. Procédé selon l'une des revendications précédentes, **caractérisé par** les étapes consistant à :
(a) épandre une première couche de copeaux de couverture (14.1),
(b) épandre au moins une couche de copeaux centrale (14.2) disposée sur celle-ci, et
(c) épandre une deuxième couche de copeaux de couverture (14.3) disposée sur la couche de copeaux centrale,
(d) presser les couches pour obtenir le panneau en matériau dérivé du bois (16) brut, qui comprend
- une première couche de couverture (22.1) issue de la première couche de copeaux de couverture (14.1),
- une couche centrale (22.2) issue de la couche de copeaux centrale (14.2), et
- une deuxième couche de couverture (22.3) issue de la deuxième couche de copeaux de couverture (14.3),
(e) appliquer le liquide (34) contenant l'agent ignifuge avec une quantité de liquide (34) appliquée, spécifique à la surface, qui correspond à au moins 10 pourcents en poids d'une masse spécifique à la surface de la première couche de couverture (22.1).

11. Dispositif (10) de fabrication de panneaux en matériau dérivé du bois, comprenant
(a) une presse (12), en particulier une presse à bande, destinée à presser au moins une couche de produit intermédiaire (14) pour obtenir un panneau en matériau dérivé du bois (16) brut,
(b) un dispositif d'application de liquide (32) destiné à appliquer un liquide (34) sur le panneau en matériau dérivé du bois (16) brut, et
(c) un dispositif d'aspiration (36) conçu pour appliquer une dépression à une face latérale (S) du panneau en matériau dérivé du bois (16) brut,
(d) le liquide (34) contenant un agent ignifuge, et
(e) le dispositif d'aspiration (36) étant conçu pour appliquer automatiquement la dépression pendant une durée d'aspiration (tₐₛₚ) telle que le liquide (34) contenant l'agent ignifuge soit aspiré vers une zone sous-jacente (50) du panneau en matériau dérivé du bois (16) brut, mais ne soit pas aspiré à travers le panneau en matériau dérivé du bois (16) brut, et/ou
le dispositif (10) de fabrication de panneaux en matériau dérivé du bois comportant un dispositif d'application de pression (56) destiné à appliquer une surpression à la première face latérale, de sorte que le liquide contenant l'agent ignifuge est poussé vers une zone sous-jacente du panneau en matériau dérivé du bois brut,
**caractérisé en ce que**
(f) le dispositif d'application de liquide (32) comporte un dispositif de régulation de température qui maintient le liquide (34) à une température prédéfinie (T34), le dispositif de fabrication étant conçu pour introduire l'agent ignifuge dans le panneau en matériau dérivé du bois brut de telle sorte que la concentration en agent ignifuge dans le liquide, à la température de surface de la première face latérale à l'endroit où le liquide contenant l'agent ignifuge est appliqué, soit supérieure à une concentration de saturation de l'agent ignifuge dans le liquide.

12. Dispositif de fabrication de panneaux en matériau dérivé du bois selon la revendication, **caractérisé par**
(a) un applicateur (64) conçu pour être pressé contre le panneau en matériau dérivé du bois brut de manière à former, entre l'applicateur (64) et le panneau en matériau dérivé du bois brut, un espace d'introduction (58) qui est rendu étanche par un joint d'étanchéité (60) de l'applicateur (64), et
(b) une unité de commande (76) conçue pour mettre en œuvre automatiquement un procédé comprenant les étapes consistant à commander l'applicateur (64)
(i) de manière à ce que celui-ci introduit par pression du liquide (34), contenant un agent ignifuge, dans l'espace d'introduction (58), et
(ii) réduit ensuite la pression d'introduction (pₑ) dans l'espace d'introduction (58), en particulier à la pression ambiante.

13. Dispositif de fabrication de panneaux en matériau dérivé du bois selon l'une des revendications 11 à 12,
**caractérisé en ce que** l'applicateur (64) comporte un actionneur destiné à presser l'applicateur (64) contre le panneau en matériau dérivé du bois brut.

14. Dispositif de fabrication de panneaux en matériau dérivé du bois selon l'une des revendications 11 à 13,
**caractérisé en ce que** le dispositif d'aspiration (36) est agencé pour appliquer une dépression à une surface d'aspiration (Fs) qui correspond à la surface de pression (F_{D}).

15. Panneau en matériau dérivé du bois (54) qui
(a) est difficilement inflammable selon la norme de spécifications DIN EN 13501-1: 2010 et selon la norme de méthodes d'essais et d'analyse DIN EN 13823:2015 dans la classe B (B -s1, B -s1 d0) ou C (C-s1, C-s1 d0) ou B_{fl} (B_{fl}-s1, B_{fl}-s1 d0) ou C_{fl} (C_{fl}-s1, C_{fl}-s1 D0) ou dans la classe B1, B2 ou B3,
**caractérisé en ce que**
(b) le panneau en matériau dérivé du bois (54) présente un gradient de concentration en agent ignifuge, la concentration en agent ignifuge diminuant à mesure que la distance entre une surface et le centre du panneau en matériau dérivé du bois (54) augmente,
(c) une concentration interne en agent ignifuge dans un quintile d'épaisseur interne (Q) d'une extension d'épaisseur allant de la première face latérale (S1) à la deuxième face latérale (S2) est au maximum égale à 0,7 fois une concentration externe dans un premier quintile d'épaisseur le plus externe (D1) s'étendant jusqu'à la première face latérale (S1), et
(d) une concentration de deuxième décile (C_{F,D2}) en agent ignifuge dans le deuxième décile d'épaisseur de l'extension d'épaisseur, situé à côté du premier décile d'épaisseur le plus externe (D1) en direction du centre de l'extension d'épaisseur, est au minimum égale à 0,1 fois une concentration de premier décile (C_{F,D1}) dans le premier décile d'épaisseur le plus externe (D1).
